# EUROPÄISCHE PATENTSCHRIFT

(11) **EP 3 917 782 B1**
(45) Veröffentlichungstag und Bekanntmachung des Hinweises auf die Patenterteilung: **23.11.2022**
(21) Anmeldenummer: 20700589.3
(22) Anmeldetag: 13.01.2020
(51) Int. Cl.: B41M 1/28, B41M 1/02, B41M 1/04, B41M 1/06, B41M 5/00, B41M 7/00

(54) **VERFAHREN ZUM BEDRUCKEN EINES METALLISCHEN BEDRUCKSTOFFES IN EINER DRUCKMASCHINE**
METHOD FOR PRINTING A METALLIC MATERIAL TO BE PRINTED IN A PRINTING PRESS
PROCÉDÉ D'IMPRESSION D'UN SUPPORT D'IMPRESSION MÉTALLIQUE DANS UNE IMPRIMANTE

(30) Priorität: 28.01.2019 DE 102019101998
(43) Veröffentlichungstag der Anmeldung: 08.12.2021
(73) Patentinhaber: Koenig & Bauer AG, 97080 Würzburg (DE)
(72) Erfinder: BEHNKE, Stephan, 16356 Ahrensfelde (DE)
(74) Vertreter: Koenig & Bauer AG
(86) Internationale Anmeldenummer: PCT/EP2020/050687
(87) Internationale Veröffentlichungsnummer: WO 2020/156788

(56) Entgegenhaltungen:
- DE-A1- 19 750 259
- JP-A- 2001 002 969
- JP-A- 2003 012 974
- US-A1- 2015 239 272

## Beschreibung

Die Erfindung betrifft ein Verfahren zum Bedrucken eines metallischen Bedruckstoffes in einer Druckmaschine gemäß dem Oberbegriff des Anspruches 1.

Durch die JP 2001 002969 A ist eine Tinte zum Bedrucken eines metallischen Bedruckstoffes bekannt, wobei eine härtende Druckfarbe oder ein härtender Lack auf die Oberfläche des metallischen Bedruckstoffes aufgetragen wird, wobei als Druckfarbe eine radikalisch härtende Druckfarbe oder als Lack ein radikalisch härtender Lack verwendet werden, wobei die radikalische Härtung durch eine radikalische Polymerisation ausgeführt wird.

Durch die JP 2003 012974 A, die DE 197 50 259 A1 und die US 2015/239272 A1 sind jeweils ein Verfahren zum Bedrucken eines metallischen Bedruckstoffes in einer Druckmaschine bekannt, wobei mit mindestens einem Druckwerk der Druckmaschine eine härtende Druckfarbe oder ein härtender Lack jeweils direkt und unmittelbar auf die Oberfläche des metallischen Bedruckstoffes aufgetragen wird, wobei als Druckfarbe eine radikalisch härtende Druckfarbe oder als Lack ein radikalisch härtender Lack verwendet werden, wobei die radikalische Härtung durch eine radikalische Polymerisation ausgeführt wird.

Durch die DE 60 120 305 T2 ist Verfahren zum Bedrucken eines Bedruckstoffes aus Blech in einer Druckmaschine bekannt, bei dem eine Oberfläche des Bleches, auf der der Aufdruck in einer Schichtdicke z. B. von 0,2 µm bis 10 µm erfolgt, mit einer weißen Beschichtung versehen ist.

Durch die EP 1 503 899 A2 ist eine Einrichtung zum Bedrucken von im Wesentlichen nicht saugfähigem, als Metalltafeln ausgebildetem Druckmaterial bekannt, mit einer einer Drucklinie angehörenden, mindestens ein mit Druckfarbe ausgestattetes Druckwerk aufweisenden Druckmaschine, wobei eine erste Druckeinrichtung und eine zweite Druckeinrichtung vorgesehen sind, die jeweils der Drucklinie angehören und dem Druckwerk - in Druckrichtung gesehen- vorgelagert sind, wobei - in Druckrichtung gesehen - der ersten Druckeinrichtung die zweite Druckeinrichtung folgt, und wobei die erste Druckeinrichtung mit UV-trocknender Grundierung und die zweite Druckeinrichtung mit UV-trocknendem Weißlack ausgestattet sind und der ersten Druckeinrichtung und der zweiten Druckeinrichtung jeweils eine der Drucklinie angehörende UV-Trocknungseinrichtung nachgeschaltet ist.

Durch die EP 2 428 359 A1 ist eine Druckvorrichtung zum Bedrucken von Flächengebilden mit mindestens einer Druckfarbe bekannt, wobei die Oberflächenspannung dieser Flächengebilde kleiner oder gleich der Oberflächenspannung der Druckfarbe ist, umfassend mindestens ein aktives Druckwerk und eine diesem mindestens einen aktiven Druckwerk nachgelagerte Endtrockenanlage zum Trocknen der vom mindestens einen aktiven Druckwerk auf das Flächengebilde aufgetragenen Druckfarbe, wobei stromaufwärts des mindestens einen aktiven Druckwerks mindestens eine Bestrahlungseinrichtung mit je mindestens einer elektromagnetischen Strahlungsquelle zum Bestrahlen des Flächengebildes vor dessen Zufuhr zum mindestens einen aktiven Druckwerk ausgebildet ist, wobei die Strahlungsquelle z. B. eine langgestreckte UV-Gasentladungsröhre oder ein langgestreckter Infrarotstrahler ist.

Durch die US 2018/0046114 A1 ist eine Vorrichtung zum Aufbringen einer Dekoration auf eine äußere Oberfläche eines metallischen Behälters bekannt, umfassend eine Übertragungsdruckform, ein elektrofotografisches System in einer vorgegebenen Ausrichtung in Bezug auf die Übertragungsdruckform, wobei das elektrofotografische System ein Tonermaterial auf die Übertragungsdruckform fördert, und eine Zuführeinheit, um den metallischen Behälter mit der Übertragungsdruckform in Kontakt zu bringen, um das Tonermaterial von der Übertragungsdruckform zur äußeren Oberfläche des metallischen Behälters für deren Dekoration zu übertragen.

Durch die US 2017/0354991 A1 ist ein Verfahren zur Herstellung einer mit einem transparenten Muster bedruckten Stahlplatte bekannt, umfassend ein Ausbilden einer bedruckten Farbfilmschicht durch Ausstoßen transparenter Tinte auf mindestens eine Oberfläche einer Stahlplatte und ein Härten der bedruckten Farbfilmschicht mit ultraviolettem Licht, um eine gehärtete bedruckte Farbfilmschicht zu bilden und ferner vorzugsweise umfassend das Durchführen einer Vorverarbeitung auf der betreffenden Oberfläche der Stahlplatte mit Plasma vor dem Ausbilden der bedruckten Farbfilmschicht.

Durch die DE 10 2006 044 957 A1 ist ein Verfahren zum Transfer von bildgebenden und/oder ab- oder überdeckenden Applikationsschichten von einer Transferfolie auf Druckbogen in einer Bogen verarbeitenden Maschine, insbesondere einer Bogenrotationsdruckmaschine, bekannt, wenigstens mit einem Auftragwerk für eine bildmäßige oder flächige Beschichtung eines Druckbogens mit einem Kleber und mit wenigstens einem Beschichtungswerk zum Übertragen bildgebender oder abdeckender Schichten von der Transferfolie auf den Druckbogen, wobei in einem Beschichtungswerk ein Transferspalt gebildet ist und die Transferfolie an der Oberfläche einer Presswalze entlang und mit der beschichteten Seite auf einem Druckbogen aufgelegt und unter Druck gemeinsam mit diesem durch den Transferspalt führbar ist, so dass die bildgebenden oder abdeckenden Schichten in mit Kleber versehenen Bereichen von der Transferfolie auf den Druckbogen haftend übertragen werden, wobei der Druckmaschine steifelastische Druckbogen als Blechtafeln oder Kunststofftafeln zugeführt werden, die auf wenigstens einer bedruckten oder beschichteten bzw. unbedruckten oder unbeschichteten ersten Seite in einem Transferspalt mit einer bildmässigen oder vollflächigen Folienbeschichtung von der Transferfolie versehen werden, und wobei die metallischen bzw. Kunststoffdruckbogen vor und/oder nach der Aufbringung der Folienbeschichtung getrocknet werden.

Der Erfindung liegt die Aufgabe zugrunde, ein Verfahren zum Bedrucken eines als ein Weißblech ausgebildeten metallischen Bedruckstoffes in einer Druckmaschine zu schaffen, bei dem dieses Bedrucken auf eine blanke, also nicht grundierte Oberfläche des Bleches möglich ist.

Die Aufgabe wird erfindungsgemäß durch die Merkmale des Anspruches 1 gelöst. Die abhängigen Ansprüche betreffen vorteilhafte Ausgestaltungen und/oder Weiterbildungen der gefundenen Lösung.

Die mit der Erfindung erzielbaren Vorteile bestehen insbesondere darin, dass ein hinsichtlich seiner Oberfläche ursprünglicher, d. h. nicht aufbereiteter metallischer Bedruckstoff, vorzugsweise ein Blech, insbesondere ein Weißblech, ohne den zusätzlichen Bearbeitungsschritt des Auftragens einer Grundierung direkt bedruckt werden kann. Bei einer Durchführung des vorgeschlagenen Verfahrens ist eine Vorbehandlung der zu bedruckenden Oberfläche des metallischen Bedruckstoffes zur Verbesserung des Haftvermögens der Druckfarbe oder des Lackes auf dieser Oberfläche und/oder zur Verbesserung der Benetzbarkeit dieser Oberfläche mit der Druckfarbe oder dem Lack nicht erforderlich, wodurch Kosten eingespart werden können.

Metallverpackungen werden insbesondere in Form von Dosen, z. B. als Blechdosen für Lebensmittel oder Tiernahrung, als Sprühdosen für Aerosole oder als Verpackungen für andere chemisch-technische Produkte, als Getränkedosen oder als Verschlüsse in Form von Deckeln oder Kronkorken verwendet, wobei diese Verpackungen z. B. aus einem insbesondere korrosionsbeständigen Stahlblech oder aus Aluminiumblech oder aus einem Weißblech gefertigt sind. Häufig wird gewünscht, derartige zumeist in sehr großer Stückzahl von vorzugsweise mehreren Millionen Stück gefertigte Metallverpackungen in einem industriellen Druckprozess, d. h. mit einer Druckmaschine zu dekorieren. Dies trifft insbesondere z. B. in der Getränkeindustrie zu.

Als Blech wird ein flaches Walzwerkfertigprodukt aus Metall bezeichnet, das z. B. als Tafel oder als Bandstahlrolle (Coil) ausgeliefert wird. Im Folgenden geht es um das Bedrucken einer Oberfläche eines Weißbleches, wobei ein Weißblech ein dünnes kaltgewalztes Stahlblech ist, dessen Oberfläche mit Zinn beschichtet ist. Derzeit sind Weißblechdicken von 0,1 mm bis 0,5 mm üblich. Das Verzinnen dient vor allem dem Korrosionsschutz. Zur Durchführung des erfindungsgemäßen Verfahrens ist das vorzugsweise aus einem Stahl bestehende Rumpfblech als ein chromfrei passiviertes, also als ein CFPA-Blech und nicht als ein verchromtes ECCS-Blech (electrolytic chromium coated steel) oder als ein verzinntes, mit Chrom oberflächenpassiviertes ETP-Blech (electrolytic tin plate) ausgebildet. Eine chromfreie Passivierung der Oberfläche des betreffenden Bleches, d. h. hier des Weißbleches, erfolgt z. B. durch eine Titan/Zirkonium-Passivierung. Alternativ oder zusätzlich zu den Stoffen Titan und Zirkonium können zur Passivierung der Oberfläche des betreffenden Bleches z. B. die Stoffe Hafnium und/oder Silizium und/oder Aluminium und/oder Bor jeweils als Zentralatom verwendet werden.

Zur Dekoration eines zur Ausbildung einer Verpackung verwendeten Bleches werden erfindungsgemäß eine zumeist zähflüssige Druckfarbe oder ein zumeist dünnflüssiger Lack jeweils in einer Schichtdicke z. B. von 1 µm bis 10 µm, vorzugsweise in einer Schichtdicke in einem Bereich zwischen 4 µm und 5 µm auf die blanke Oberfläche des betreffenden chromfrei passivierten Bleches durch den Einsatz von mindestens einem Druckwerk einer Druckmaschine aufgetragen, und zwar jeweils direkt und unmittelbar, d. h. ohne den vor dem Bedrucken auszuführenden zusätzlichen Bearbeitungsschritt des Auftragens einer Grundierung auf die betreffende Oberfläche.

Druckfarben sind farbmittelhaltige i. d. R. flüssige Stoffgemische und bestehen aus dispergierten, d. h. aus i. d. R. extrem fein verteilten Pigmenten, Bindemitteln und organischen Lösungsmitteln. Die Druckfarbe Schwarz enthält Pigmente aus Ruß, insbesondere Gasruß. Farbige Pigmente werden aus Mineralien gewonnen oder chemisch hergestellt.

Die mechanischen Eigenschaften von Druckfarben werden auch rheologische Eigenschaften genannt. Druckfarben für Druckprozesse, bei denen der Farbauftrag durch Walzen erfolgt, z. B. im Offsetdruck, Hochdruck oder Tiefdruck, erfordern einen guten Transport der Druckfarbe über die Farbwalzen und eine niedrige Aerosolbildung. Der Farbtransport wird über die Zügigkeit der Druckfarbe bestimmt. Die Zügigkeit ist diejenige Kraft, die notwendig ist, um einen Druckfarbenfilm zu trennen. Sie ist ein komplexes Verhältnis von Viskosität, Kohäsion und Adhäsion und wird in der Druckfarbenprüfung als tack gemessen. Die Aerosolbildung ist die Bildung eines Farbnebels und von Farbfäden bei hohen Druckgeschwindigkeiten. Diese Aerosole sind unerwünscht. Die Aerosolbildung ist stark temperaturabhängig, da sie direkt mit der Viskosität korreliert.

Druckfarben bestehen im Wesentlichen aus:
a) Farbmitteln, d. h. aus Pigmenten oder Farbstoffen, für die Farbigkeit,
b) Bindemitteln, hauptsächlich aus Harzen (Festharze, Alkydharze), um die Farbmittel auf dem Bedruckstoff zu befestigen,
c) Hilfsstoffen zum Einstellen der rheologischen Eigenschaften, z. B. zur Beeinflussung von Trocknung, Glanz oder Oberflächenhärte.

Lack ist ein flüssiger oder auch pulverförmiger Beschichtungsstoff, der dünn auf einen Gegenstand aufgetragen wird und durch chemische oder physikalische Vorgänge, die insbesondere auf sein Lösemittel einwirken, zu einem durchgehenden, festen Film aufgebaut wird. Lacke bestehen i. d. R. aus Bindemitteln, Füllstoffen, Pigmenten, Lösemitteln, Harzen und/oder Acrylaten und Additiven, wie Biozide. Bei einem emissionsfrei, insbesondere strahlenhärtenden Lack dient ein Monomer als "Lösemittel", das während der Härtung in den Lackfilm einpolymerisiert. Es handelt sich hier um ein niedermolekulares Bindemittel mit geringem Dampfdruck, welches vorzugsweise über UVinduzierte Prozesse z. B. innerhalb von Bruchteilen einer Sekunde chemisch härtet. Als Strahlenquelle dient meist eine UV-Hochleistungslampe. Entsprechendes gilt für in einer Druckfarbe verwendete Bindemittel.

Zum Auftragen der Druckfarbe oder des Lackes eignet sich z. B. ein eine Druckform verwendendes Druckverfahren. Insbesondere kann die chromfrei passivierte Oberfläche des metallischen Bedruckstoffes, d. h. Bleches, in einem Offsetdruckverfahren oder in einem Hochdruckverfahren oder in einem Flexodruckverfahren bedruckt werden.

Als ein Druckfluid, d. h. als Druckfarbe oder als Lack werden erfindungsgemäß eine radikalisch härtende Druckfarbe oder ein radikalisch härtender Lack verwendet. Eine solche Druckfarbe oder ein solcher Lack ist jeweils strahlungshärtend, insbesondere UVhärtend ausgebildet. Die Härtung der Druckfarbe oder des Lackes erfolgt radikalisch und damit schlagartig - d. h. in sehr kurzer Zeit, vorzugsweise in weniger als 1 Sekunde, insbesondere innerhalb von Bruchteilen einer Sekunde - und z. B. nicht kationisch. Eine Initiierung der Härtung der Druckfarbe oder des Lackes erfolgt jeweils z. B. durch eine auf den Bedruckstoff gerichteten Bestrahlung aus einer Strahlungsquelle, insbesondere mit einer ultravioletten Strahlung aus einer UV-Strahlungsquelle oder mit einer Röntgenstrahlung oder mit einer anderen ionisierenden Strahlung.

Eine radikalische Härtung wird durch eine radikalische Polymerisation ausgeführt, die im Wesentlichen in folgenden drei Teilschritten abläuft:
1. Startreaktion, bei der das aktive Zentrum für die Bildung einer makromolekularen Kette i. d. R. durch ein aktives Kettenende gebildet wird;
2. Wachstumsreaktion, bei der die makromolekulare Kette in einer Kettenreaktion durch eine wiederholte Anlagerung von Monomeren an die betreffende Kette wächst, und
3. Abbruchreaktion, bei der das Wachstum der makromolekularen Kette durch Disproportionierungsreaktionen oder Kombinierung irreversibel beendet wird.

Zum Kettenstart bricht ein als Initiator der Druckfarbe oder dem Lack zugesetztes Radikal eine Mehrfachbindung, z. B. eine C=C-Doppelbindung, insbesondere eine C=C-Doppelbindung einer Vinylgruppe auf und erzeugt ein wachstumsfähiges Primärradikal. An das Primärradikal lagern sich in einer Wachstumsreaktion ständig, d. h. fortlaufend Monomere an, und dies vorzugsweise auch mit geringer Aktivierungsenergie. Durch das Zusammentreffen zweier Radikale, also durch deren Kombination, wird ein Kettenabbruch hervorgerufen. Des Weiteren kann ein Kettenabbruch durch Disproportionierung herbeigeführt werden.

Andere technische Polymerisationen, d. h. Polymerbildungsreaktionen aus der Gruppe der sich von der Gruppe der Stufenwachstumsreaktionen unterscheidenden Kettenwachstumsreaktionen sind die bereits genannte kationische Kettenpolymerisation oder eine anionische Kettenpolymerisation oder eine koordinative Kettenpolymerisation. Diese Kettenpolymerisationen unterscheiden sich in ihrem mechanistischem Verlauf von der erfindungsgemäßen radikalischen Kettenpolymerisation. Bei der radikalischen Kettenpolymerisation wird nach der Startreaktion nicht ein Kation oder ein Anion oder ein koordinativer Komplex, sondern ein Radikal an die wachsende Polymerkette angebunden. Dabei verläuft die Bildung der Polymere als i. d. R. unverzweigte Kettenreaktion. Dieses Wachstum hat zur Folge, dass sich schon bei sehr niedrigen Umsätzen Makromoleküle, d. h. Polymere mit langen Ketten bilden und große Mengen an Monomeren unverändert vorliegen. Das Wachstum der Polymerketten verläuft bei einer Kettenwachstumsreaktion, insbesondere bei einer radikalischen Polymerisation sehr viel schneller als z. B. bei einer Stufenwachstumsreaktion .

Als Radikale bezeichnet man Atome oder Moleküle mit mindestens einem ungepaarten Valenzelektron, die besonders reaktionsfreudig sind. Das ungepaarte Valenzelektron befindet sich dabei z. B. an C-, N-, O- oder Halogenen. Häufig verwendete Radikale sind Disauerstoff, Stickstoffmonoxid, das Hydroxyl-Radikal, Chlorradikale oder Bromradikale. Radikale sind i. d. R. sehr reaktiv und dadurch auch sehr kurzlebig mit einer Lebensdauer von i. d. R. weniger als 1 Sekunde.

Zur Initiierung einer radikalischen Polymerisation bzw. Kettenreaktion wird dem als Druckfarbe oder Lack ausgebildeten Reaktionsgemisch, insbesondere dem jeweiligen Bindemittel der betreffenden Druckfarbe oder des betreffenden Lack mindestens ein sogenannter Radikalstarter - auch Initiator genannt - zugesetzt. Es handelt sich bei diesem Radikalstarter um Moleküle, die sich besonders leicht - beispielsweise durch Bestrahlung mit ultraviolettem Licht - in Radikale spalten lassen. Beispiele für Radikalstarter sind Azobisisobutyronitril, Dibenzoylperoxid, Dilauroylperoxid, Di-*tert-*butylperoxid, Diisopropylperoxidicarbonat und/oder Kaliumperoxodisulfat.

## Patentansprüche

1. Verfahren zum Bedrucken eines metallischen Bedruckstoffes in einer Druckmaschine, wobei mit mindestens einem Druckwerk der Druckmaschine eine härtende Druckfarbe oder ein härtender Lack jeweils direkt und unmittelbar auf die Oberfläche des metallischen Bedruckstoffes aufgetragen wird, wobei als Druckfarbe eine radikalisch härtende Druckfarbe oder als Lack ein radikalisch härtender Lack verwendet werden, wobei die radikalische Härtung durch eine radikalische Polymerisation ausgeführt wird, wobei als Bedruckstoff ein Weißblech verwendet wird, **dadurch gekennzeichnet, dass** als Bedruckstoff ein Weißblech mit einer chromfrei passivierten Oberfläche verwendet wird, wobei die chromfreie Passivierung der Oberfläche des betreffenden Weißbleches durch eine Titan/Zirkonium-Passivierung erfolgt und/oder durch eine Verwendung der Stoffe Hafnium und/oder Silizium und/oder Aluminium und/oder Bor jeweils als Zentralatom.

2. Verfahren nach Anspruch 1, **dadurch gekennzeichnet, dass** die radikalisch härtende Druckfarbe oder der radikalisch härtende Lack in einer Schichtdicke von 1 µm bis 10 µm jeweils auf die chromfrei passivierte Oberfläche des metallischen Bedruckstoffes aufgetragen wird.

3. Verfahren nach Anspruch 1 oder 2, **dadurch gekennzeichnet, dass** die chromfrei passivierte Oberfläche des metallischen Bedruckstoffes von dem betreffenden Druckwerk mit einem eine Druckform verwendenden Druckverfahren bedruckt wird.

4. Verfahren nach Anspruch 1 oder 2 oder 3, **dadurch gekennzeichnet, dass** die chromfrei passivierte Oberfläche des metallischen Bedruckstoffes in einem Offsetdruckverfahren oder in einem Hochdruckverfahren oder in einem Flexodruckverfahren bedruckt wird.

5. Verfahren nach Anspruch 1 oder 2 oder 3 oder 4, **dadurch gekennzeichnet, dass** die auf die chromfrei passivierte Oberfläche des metallischen Bedruckstoffes aufgetragene Druckfarbe oder der die auf die chromfrei passivierte Oberfläche des metallischen Bedruckstoffes aufgetragene Lack jeweils unter Verwendung einer auf den Bedruckstoff gerichteten Strahlungsquelle durch eine Bestrahlung mit einer ultravioletten Strahlung gehärtet wird.

6. Verfahren nach Anspruch 1 oder 2 oder 3 oder 4 oder 5, **dadurch gekennzeichnet, dass** die radikalische Härtung der Druckfarbe oder des Lackes jeweils in weniger als 1 Sekunde oder innerhalb von Bruchteilen einer Sekunde erfolgt.

7. Verfahren nach Anspruch 1 oder 2 oder 3 oder 4 oder 5 oder 6, **dadurch gekennzeichnet, dass** die radikalische Polymerisation zumindest in folgenden drei Teilschritten abläuft:
a) Startreaktion, bei der ein aktives Zentrum für die Bildung einer makromolekularen Kette durch ein aktives Kettenende gebildet wird, indem ein Radikal eine Mehrfachbindung oder eine C=C-Doppelbindung aufbricht und ein wachstumsfähiges Primärradikal erzeugt;
b) Wachstumsreaktion, bei der die betreffende makromolekulare Kette in einer Kettenreaktion durch eine wiederholte Anlagerung von Monomeren wächst, indem sich an das Primärradikal fortlaufend Monomere anlagern, und
c) Abbruchreaktion, bei der das Wachstum der makromolekularen Kette durch eine Kombination zweier Radikale oder durch eine Disproportionierungsreaktion irreversibel beendet wird.

8. Verfahren nach Anspruch 1 oder 2 oder 3 oder 4 oder 5 oder 6 oder 7, **dadurch gekennzeichnet, dass** der Druckfarbe oder dem Lack zur Initiierung der radikalischen Polymerisation mindestens ein Radikalstarter zugesetzt wird.

9. Verfahren nach Anspruch 8, **dadurch gekennzeichnet, dass** der der Druckfarbe oder dem Lack zugesetzte mindestens eine Radikalstarter zum Start der radikalischen Polymerisation durch die Bestrahlung mit einer ultravioletten Strahlung in Radikale gespalten wird.

10. Verfahren nach Anspruch 8 oder 9, **dadurch gekennzeichnet, dass** als Radikalstarter Azobisisobutyronitril und/oder Dibenzoylperoxid und/oder Dilauroylperoxid und/oder Di-*tert*-butylperoxid und/oder Diisopropylperoxidicarbonat und/oder Kaliumperoxodisulfat verwendet wird bzw. werden.

## Revendications

1. Procédé d'impression d'un support d'impression métallique dans une machine à imprimer, dans lequel une encre d'imprimerie durcissante ou un vernis durcissant est respectivement appliqué(e) directement ou immédiatement sur la surface du support d'impression métallique avec au moins un groupe d'impression de la machine à imprimer, dans lequel sont utilisés une encre d'imprimerie radicalairement durcissante en tant qu'encre d'imprimerie ou un vernis radicalairement durcissant en tant que vernis, dans lequel le durcissement radicalaire est réalisé par une polymérisation radicalaire, dans lequel un fer blanc est utilisé en tant que support d'impression, **caractérisé en ce qu'**un fer blanc avec une surface passivée sans chrome est utilisé en tant que support d'impression, dans lequel la passivation sans chrome de la surface du fer blanc concerné s'effectue par une passivation titane/zirconium et/ou par une utilisation des substances hafnium et/ou silicium et/ou aluminium et/ou bore respectivement en tant qu'atome central.

2. Procédé selon la revendication 1, **caractérisé en ce que** l'encre d'imprimerie radicalairement durcissante ou le vernis radicalairement durcissant est respectivement appliqué(e) en une épaisseur de couche de 1 µm à 10 µm sur la surface passivée sans chrome du support d'impression métallique.

3. Procédé selon la revendication 1 ou 2, **caractérisé en ce que** la surface passivée sans chrome du support d'impression métallique est imprimée par le groupe d'impression concerné avec un procédé d'impression qui utilise une forme d'impression.

4. Procédé selon la revendication 1 ou 2 ou 3, **caractérisé en ce que** la surface passivée sans chrome du support d'impression métallique est imprimée dans un procédé d'impression offset ou dans un procédé d'impression haute pression ou dans un procédé d'impression flexographique.

5. Procédé selon la revendication 1 ou 2 ou 3 ou 4, **caractérisé en ce que** l'encre d'imprimerie appliquée sur la surface passivée sans chrome du support d'impression métallique ou le vernis appliqué sur la surface passivée sans chrome du support d'impression métallique est respectivement durci(e) en utilisant une source de rayonnement orientée vers le support d'impression par un rayonnement avec un rayon ultraviolet.

6. Procédé selon la revendication 1 ou 2 ou 3 ou 4 ou 5, **caractérisé en ce que** le durcissement radicalaire de l'encre d'imprimerie ou du vernis s'effectue respectivement en moins de 1 seconde ou en fractions de seconde.

7. Procédé selon la revendication 1 ou 2 ou 3 ou 4 ou 5 ou 6, **caractérisé en ce que** la polymérisation radicalaire se déroule au moins selon les trois étapes partielles suivantes :
a) réaction de départ, où un centre actif pour la formation d'une chaîne macromoléculaire est formé par une extrémité de chaîne active, **en ce qu'**un radical rompt une liaison multiple ou une double liaison C=C et produit un radical primaire apte à la croissance ;
b) réaction de croissance, où la chaîne macromoléculaire concernée croît dans une réaction en chaîne par une fixation répétée de monomères, **en ce que** des monomères se fixent en continu sur le radical primaire, et
c) réaction de terminaison, où la croissance de la chaîne macromoléculaire est terminée de façon irréversible par une combinaison de deux radicaux ou par une réaction de disproportionation.

8. Procédé selon la revendication 1 ou 2 ou 3 ou 4 ou 5 ou 6 ou 7, **caractérisé en ce qu'**au moins un amorceur radicalaire est ajouté à l'encre d'imprimerie ou au vernis pour l'amorçage de la polymérisation radicalaire.

9. Procédé selon la revendication 8, **caractérisé en ce que** pour le départ de la polymérisation radicalaire le au moins un amorceur radicalaire ajouté à l'encre d'imprimerie ou au vernis est divisé en radicaux par le rayonnement avec un rayon ultraviolet.

10. Procédé selon la revendication 8 ou 9, **caractérisé en ce que** de l'azobisisobutyronitrile et/ou du peroxyde de dibenzoyle et/ou du peroxyde de dilauroyle et/ou du peroxyde de ditertiobutyle et/ou du peroxydicarbonate de diisopropyle et/ou du peroxodisulfate de potassium est ou sont utilisés en tant qu'amorceur radicalaire.

## Claims

1. A method for printing a metallic material to be printed in a printing press, wherein with at least one printing unit of the printing press a curing printing ink or a curing varnish is respectively applied directly and immediately to the surface of the metallic material to be printed, wherein a radically curing printing ink is used as printing ink or a radically curing varnish is used as varnish, wherein the radical curing is carried out by a radical polymerization, wherein a tin plate is used as the material to be printed, **characterized in that** a tin plate with a surface passivated in a chromium-free manner is used as the material to be printed, wherein the chrome-free passivation of the surface of the relevant tin plate occurs by means of a titanium/zirconium passivation and/or by a use of the substance hafnium and/or silicon and/or aluminum and/or boron respectively as the central atom.

2. The method according to claim 1, **characterized in that** the radically curing printing ink or the radically curing varnish is applied in a coating thickness of 1 µm to 10 µm respectively onto the surface of the metallic material to be printed, which is passivated in a chromium-free manner.

3. The method according to claim 1 or 2, **characterized in that** the surface of the metallic material to be printed, which is passivated in a chromium-free manner, is printed by the relevant printing unit with a printing method using a printing form.

4. The method according to claim 1 or 2 or 3, **characterized in that** the surface of the metallic material to be printed, which is passivated in a chromium-free manner, is printed in an offset printing method or in a letterpress printing method or in a flexographic printing method.

5. The method according to claim 1 or 2 or 3 or 4, **characterized in that** the printing ink applied to the surface of the metallic material to be printed, which is passivated in a chromium-free manner, or the varnish applied to the surface of the metallic material to be printed, which is passivated in a chromium-free manner, is in each case cured using a radiation source directed onto the material to be printed by means of an irradiation with an ultraviolet radiation.

6. The method according to claim 1 or 2 or 3 or 4 or 5, **characterized in that** the radical curing of the printing ink or of the varnish occurs in each case in less than 1 second or within fractions of a second.

7. The method according to claim 1 or 2 or 3 or 4 or 5 or 6, **characterized in that** the radical polymerization proceeds at least in the following three substeps:
a) Start reaction, in which an active center for the formation of a macromolecular chain is formed by an active chain end, by a radical breaking a multiple bond or a C=C double bond and generates a growable primary radical;
b) Growth reaction, in which the relevant macromolecular chain grows in a chain reaction by means of a repeated accumulation of monomers, **in that** monomers continuously attach to the primary radical, and
c) Termination reaction, in which the growth of the macromolecular chain is irreversibly terminated by a combination of two radicals or by a disproportionation reaction.

8. The method according to claim 1 or 2 or 3 or 4 or 5 or 6 or 7, **characterized in that** a radical starter is added to the printing ink or the varnish for initiation of the radical polymerization.

9. The method according to claim 8, **characterized in that** the at least one radical starter added to the printing ink or to the varnish is split into radicals by means of the irradiation with an ultraviolet radiation at the start of the radical polymerization.

10. The method according to claim 8 or 9, **characterized in that** azobisisobutyronitrile and/or dibenzoyl peroxide and/or dilauroyl peroxide and/or di-tert-butyl peroxide and/or diisopropyl peroxidicarbonate and/or potassium persulfate is or are used as radical starters.
